# EUROPÄISCHE PATENTSCHRIFT

(11) **EP 0 089 004 B1**
(45) Veröffentlichungstag und Bekanntmachung des Hinweises auf die Patenterteilung: **16.04.1986**
(21) Anmeldenummer: 83102325.4
(22) Anmeldetag: 09.03.1983
(51) Int. Cl.: D06P 1/607, D06P 3/06

(54) **Verfahren zum Färben von Fasermaterial aus natürlichen Polyamiden**
Process for dyeing fibrous material from natural polyamides
Procédé de teinture de matière fibreuse de polyamides naturels

(30) Priorität: 12.03.1982 CH 1556/82
(43) Veröffentlichungstag der Anmeldung: 21.09.1983
(73) Patentinhaber: CIBA-GEIGY AG, 4002 Basel (CH)
(72) Erfinder: Salathé, Heinz, CH-4207 Bretzwil (CH); Flensberg, Hermann, D-7858 Weil am Rhein (DE); Schaetzer, Harry, D-7867 Wehr 2 (DE)
(74) Vertreter: Zumstein, Fritz, Dr.

## Beschreibung

Die vorliegende Erfindung betrifft ein einheitliches neues Verfahren zum faser- und flächenegalen Färben von natürlichen Polyamidmaterialien mit anionischen Wollfarbstoffen unterschiedlicher Farbstoffklassen in hellen bis dunklen Farbtönen aus wässriger Flotte, wobei unabhängig von der Farbtiefe der Färbung und unabhängig von der verwendeten Farbstoffklasse bei für natürliches Polyamidmaterial faserschonendem pH-Wert gefärbt wird, das Färbebad praktisch vollständig ausgezogen wird und die Färbung gute Gesamtechtheiten, insbesondere gute Nassechtheiten und gute Lichtechtheit zeigt.

Nachteil der bisher üblichen Färbeverfahren für natürliche Polyamide ist, dass sowohl zur Erzielung heller und dunkler Farbtöne, als auch bei Verwendung von Farbstoffen aus verschiedenen Farbstoffklassen, bei unterschiedlichen pH-Werten gefärbt werden muss. So ist aus der Literatur bekannt, dass mit gut egalisierenden Säurefarbstoffen bei einem pH-Wert von 2 bis 3,5, mit walkechten Säurefarstoffen bei einem pH-Wert von 4 bis 5, mit hochwalkechten Säurefarbstoffen bei einem pH-Wert von 6 bis 7, mit 1 : 2-Metallkomplexfarbstoffen ohne Sulfogruppen bei einem pH-Wert von 5 bis 7, mit 1 : 2 Metallkomplexfarbstoffen mit Sulfogruppen bei einem pH-Wert von 4 bis 7, mit 1 : 1-Metallkomplexfarbstoffen bei einem pH-Wert von 1,9 bis 2,8 und mit Reaktivfarbstoffen bei einem pH-Wert von 4,5 bis 7 gefärbt werden muss.

Dem pH-Wert des Färbebades kommt beim Färben von natürlichen Polyamidmaterialien, insbesondere beim Färben von Wolle, neben der Färbetemperatur und der Färbedauer eine entscheidende Bedeutung zu, da besonders die Wolle sowohl im stark sauren wie im alkalischen pH-Bereich stark angegriffen wird.

Ein weiterer Nachteil der bisher üblichen Färbeverfahren speziell für Wolle ist, dass zum Egalisieren der Affinitätsunterschiede der Wolle (Dichroismus) auf die jeweilige Farbstoffklasse abgestimmte Hilfsmittel verwendet werden, da der Dichroismus von der Hydrophilie der verwendeten Farbstoffe abhängt ; d. h. die in den bisher üblichen Färbeverfahren eingesetzten Hilfsmittel sind nicht mit gleich gutem erfolg auf alle Farbstoffklassen anwendbar. Insbesondere bei der Kombination von hydrophilen Farbstoffen mit hydrophoberen Farbstoffen treten Unregelmässigkeiten im Farbton und in der Nuance auf. Vielfach ist ferner die flächenegale Durchfärbung natürlicher Polyamidmaterialien unbefriedigend.

In der deutschen Offenlegungsschrift 2834686 wird ein Verfahren zum Färben wollhaltiger Fasermaterialien beschrieben.

Dieses Verfahren kann mit 1 :2-Metallkomplexfarbstoffen in Gegenwart eines Hilfsmittels, das ein sauerer Ester oder dessen Salz von Verbindungen der Formel worin R ein aliphatischer Kohlenwasserstoffrest mit 12-22 Kohlenstoffatomen und n + m ₌2-9 ist, oder ein quaterniertes Produkt des sauren Esters oder dessen Salzes ist, durchgeführt werden.

Aus der FR-A-2 444 746, CH-B-363 006, CH-A-429 763, CH-B-465 553 und CH-A-17413 sind weitere Verfahren zum Färben von Wolle und aus der GB-A-1 160 343 ist ein weiteres Verfahren zum Färben von synthetischen Polyamiden bekannt.

Diese Verfahren werden bei verschiedenen pH-Bereiche und mit verschiedenen Wollfarbstoffen durchgeführt.

Als Hilfsmittel werden Gemische aus höchstens zwei Komponenten verwendet.

Ueberraschenderweise wurde nun ein einheitliches Verfahren gefunden, das die genannten Nachtei- ₗₑ und Schwierigkeiten nicht aufweist und welches erlaubt auf einfache Art und Weise natürliches Polyamid unabhängig von der gewünschten Farbtiefe und unabhängig vom verwendeten Farbstofftyp und sogar bei Verwendung von Gemischen verschiedener Farbstofftypen im faserschonenden p_{H}-Bereich von 4,5 bis 5,5 zu färben.

Gegenstand der vorliegenden Erfindung ist somit ein Verfahren zum faser- und flächenegalen Färben von Fasermaterial aus natürlichen Polyamiden oder Wolle/Polyamid-, Wolle/Polyester-, Wolle/Cellulose-oder Wolle/Polyacrylnitril-Fasermischungen mit Farbstoffen oder Farbstoffmischungen in Gegenwart eines Hilfsmittelgemisches, welches dadurch gekennzeichnet ist, dass man zum Färben dieser Mate- ᵣialien eine wässrige Flotte verwendet, welche mindestens einen anionischen Wollfarbstoff, der unter den definierten Färbebedingungen bei der Farbtiefe 1/1 nach DIN-54000 einen Ausziehgrad von mindestens _{95 %} aufweist, und ein Hilfsmittelgemisch bestehend aus einer anionischen Verbindung der Formel worin R einen Alkyl- oder Alkenylrest mit 12 bis 22 Kohlenstoffatomen, M Wasserstoff, Alkalimetall oder Ammonium und m und n ganze Zahlen bedeuten, wobei die Summe von m und n 2 bis 14 ist, einer quaternären Verbindung der Formel worin R' unabhängig von R die für R angegebene Bedeutung hat, A ein Anion, Q einen gegebenenfalls substituierten Alkylrest und p und q ganze Zahlen bedeuten, wobei die Summe von p und q 20 bis 50 ist, und einer nichtionogenen Verbindung der Formel worin R" unabhängig von R die für R angegebene Bedeutung hat und x und y ganze Zahlen bedeuten, wobei die Summe von x und y 80 bis 140 ist, enthält, und dass die-Flotte gegebenenfalls Ammonium- oder Alkalisalz enthält, und die Färbung unabhängig von der Farbtiefe bei einem pH-Wert von 4,5 bis 5,5 vorzugsweise 4,6 bis 4,9 und bei einer Temperatur von 95 bis 105 °C fertigstellt.

Die verwendbaren anionischen Wollfarbstoffe können den verschiedensten Farbstoffklassen angehören und gegebenenfalls eine oder mehrere Sulfonsäuregruppen und gegebenenfalls eine oder mehrere faserreaktive Gruppen enthalten. Insbesondere handelt es sich um Triphenylmethanfarbstoffe mit mindestens zwei Sulfonsäuregruppen, schwermetallfreie Monoazo- und Disazobarbstoffe mit je einer oder mehreren Sulfonsäuregruppen und gegebenenfalls einer oder mehreren faserreaktiven Gruppen und schwermetallhaltige, namentlich kupfer-, chrom-, nickel- oder kobalthaltige Monoazo-, Disazo-, Azomethin- und Formazanfarbstoffe, insbesondere metallisierte Farbstoffe, die an ein Metallatom zwei Moleküle Azofarbstoff oder ein Molekül Azofarbstoff und ein Molekül Azomethinfarbstoff gebunden enthalten, vor allem solche, die als Liganden Mono- und/oder Disazofarbstoffe und/oder Azomethinfarbstoffe und als zentrales Metallion ein Chrom- oder Kobaltion enthalten, wie auch Anthrachinonfarbstoffe, insbesondere 1-Amino-4-arylamino-anthrachinon-2-sulfonsäuren bzw. 1,4-Diarylamino- oder 1-Cycloalky- lamino-4-arylaminoanthrachinonsulfonsäuren. Unter faserrreaktiven Gruppen sind solche Gruppen zu verstehen, die mit dem zu färbenden natürlichen Polyamidmaterial eine kovalente Bindung eingehen.

Farbstoffe, die eine oder mehrere faserreaktive Gruppen enthalten, werden in dem erfindungsge- . mässen Verfahren vorzugsweise in Kombination mit nicht-faserreaktiven Farbstoffen verwendet.

Die Mengen, in denen die Farbstoffe in den Färbebädern verwendet werden, können je nach der gewünschten Farbtiefe in weiten Grenzen schwanken, im allgemeinen haben sich Mengen von 0,001 bis 10 Gewichtsprozent, bezogen auf das Färbegut, eines oder mehrerer Farbstoffe als vorteilhaft erwiesen.

Unter 1/1-Richttyptiefe ist die gemäss DIN (Deutsche-Industrie-Norm) 54000 bezeichnete Farbtiefe 1/1 zu verstehen.

Ein Ausziehgrad von mindestens 95 % bedeutet, dass weniger als 5 % der in dem erfindungsgemässen Verfahren eingesetzten Farbstoffmenge nach dem Färben im Bad zurückbleiben.

In dem erfindungsgemässen Verfahren können gegebenenfalls auch Mischungen anionischer Wollfarbstoffe verwendet werden. Bevorzugt ist eine Mischung definitionsgemässer anionischer Wollfarbstoffe, welche
a) mindestens zwei Farbstoffe enthält ; oder.
b) mindestens drei Farbstoffe enthält ; oder
c) zum Trichromie-Färben mindestens drei Farbstoffe aus gelb- bzw. orange-, rot- und blaufärbenden Farbstoffen enthält.

Unter Trichromie ist dabei die additive Farmischung passend gewählter gelb- bzw. orange-, rot- und blaufärbender Farbstoffe zu verstehen, mit denen jede gewünschte Nuance des sichtbaren Farbspektrums durch geeignete Wahl der Mengenverhältnisse der Farbstoffe eingestellt werden kann.

Vorzugsweise werden in dem erfindungsgemässen Verfahren anionische Wollfarbstoffe verwendet, die unter den definierten Färbebedingungen bei 1/1-Richttyptiefe einen Ausziehgrad von mindestens 97 % aufweisen.

Als anionische Wollfarbstoffe kommen insbesondere solche der folgenden Farbstoffklassen iri Betracht :
a) Triphenylmethanfarbstoffe mit mindestens zwei Sulfonsäuregruppen der Formel worin R₁ und R₂ unabhängig voneinander C₁₋₄-Alkyl, R₃ und R₄ unabhängig voneinander Wasserstoff oder C₁₋₄-Alkyl und R₅ C₁₋₄-Alkyl, C₁₋₄-Alkoxy oder Wasserstoff ist ;
b) Mono- und Disazofarbstoffe der Formeln worin R₆ eine über die -NH-Gruppe gebundene faserreaktive Gruppe, Benzoylamino, Phenoxy, Chlorphenoxy, Dichlorphenoxy oder Methylphenoxy, R₇ Wasserstoff, Benzoyl, Phenyl, C₁₋₄-Alkyl, Phenylsulfonyl, Methylphenylsulfonyl oder eine gegebenenfalls über Aminobenzoyl gebundene faserreaktive Gruppe und die Substituenten R₈ unabhängig voneinander Wasserstoff oder einen Phenylamino- oder N-Phenyl-N-methyl-amino-sulfonylrest, a = 0 oder 1 und b = 0, 1 oder 2 bedeuten ; worin R₉ eine faserreaktive Gruppe ist und der Phenylring B durch Halogen, C₁₋₄-Alkyl und Sulfo substituiert sein kann ; worin R₆ die unter Formel (5) angegebene Bedeutung hat ; worin c = 0 oder 1 ist ;
c) 1 : 2-Metallkomplexfarbstoffe, wie die 1 : 2-Chromkomplexfarbstoffe der Azo- und Azomethinfarbstoffe der Formel worin R₁₀ Wasserstoff, Sulfo oder Phenylazo und R₁₁ Wasserstoff oder Nitro ist, und der Phenylring B die unter Formel (6) angegebenen Substituenten enthalten kann ;
d) 1 : 2-Metallkomplexfarbstoffe, wie die symmetrischen 1 : 2-Chromkomplexfarbstoffe der Azofarbstoffe der Formeln worin der Phenylring B die unter Formel (6) angegebenen Substituenten enthalten kann und R₁₂ und R₁₃ unabhängig voneinander Wasserstoff, Nitro, Sulfo, Halogen, C₁₋₄-Alkylsulfonyl, C₁₋₄-Alkylaminosulfonyl und ―SO₂NH₂ bedeuten und d = 0 oder 1 ist ; worin R₁₄ Wasserstoff, C₁₋₄-Alkoxy-carbonylamino, Benzoylamino, C₁₋₄-Alkylsulfonylamino, Phenylsulfonylamino, Methylphenylsulfonylamino oder Halogen, R₁₅ Wasserstoff oder Halogen und R₁₆ C₁. ₄-Alkylsulfonyl, C₁₋₄-Alkylaminosulfonyl, Phenylazo, Sulfo der―SO₂N₂ ist, wobei die Hydroxygruppe im Benzring D in o-Stellung zur Azobrücke an den Benzring D gebunden ist, und der Benzring E einen in 5-und 6-Stellung ankondensierten Nitrobenzolring enthalten kann ; die symmetrischen 1 : 2-Kobaltkomplexe der Azofarbstoffe der Formeln worin R₁₇ die -OH oder NH₂ Gruppe, R₁₈ Wasserstoff oder C₁₋₄-Alkylaminosulfonyl und R₁₉ Nitro oder C₁₋₄-Alkoxy-C₁₋₄-alkylenaminosulfonyl ist; worin G -COOH oder -S0₃H bedeutet ;

die unsymmetrischen 1 : 2-Metallkomplexfarbstoffe, wie die 1 : 2-Chromkomplexfarbstoffe der Azofarbstoffe der Formeln worin ein Substituent R₂₀ Wasserstoff und der andere Sulfo ist ; worin R₁₁ die unter Formel (9) und R₁₅ die unter Formel (11) angegebene Bedeutung haben und die Phenylringe B unabhängig voneinander, die unter Formel (6) angegebenen Substituenten enthalten können, und der Phenylring L einen in 2- und 3-Stellung ankondensierten Benzolring oder anstelle der Sulfogruppe einen in 2- und 3-Stellung ankondensierten Sulfobenzolring enthalten kann ; worin der Phenylring B in den Formeln (16), (17) und (19) die unter Formel (6) angegebenen Substituenten enthalten kann, R₁₁ die unter Formel (9) angegebene Bedeutung hat, R₂₁ Wasserstoff, Methoxycarbonylamino oder Acetylamino ist und R₁₆ die unter Formel (11) angegebene Bedeutung hat ;
1 : 2-Chromkomplexfarbstoffe der Azofarbstoffe der Formeln (10) + (11) ;
1 : 2-Chrom-Mischkomplexe der Azofarbstoffe der Formein (10) und (11) ;

e) Anthrachinonfarbstoffe der Formeln worin T Wasserstoff oder C₁₋₄-Alkyl, e = 0 oder 1 ist, und R₉ die unter Formel (6) angegebene Bedeutung hat, R₂₂ unabhängig voneinander Wasserstoff oder C₁₋₄-Alkyl und R₂₃ Wasserstoff oder Sulfo bedeutet ; worin die Substituenten R₂₄ unabhängig voneinander Cyclohexyl und den Diphenylätherrest, der durch Sulfo und den Rest ―CH₂NH―Rg substituiert sein kann, bedeuten, wobei R₉ die unter Formel (6) angegebene Bedeutung hat ; und worin R₉ die unter Formel (6) und R₂₂ die unter Formel (20) angegebenen Bedeutungen haben und R₂₅ C₄₋₈-Alkyl ist.

Geeignete Faserreaktivgruppen in den angegebenen Formeln sind z. B. solche der aliphatischen Reihe, wie Acryloyl, Mono-, Di- oder Trichlor- bzw. Mono-, Di- oder Tribromacryloyl oder -metacryloyl, wie ―CO―CH=CH―Cl, ―CO―CCl=CH₂, -CO-CH=CHBr, ―COCBr=CH₂, -CO-CBr=CHBr, -CO-CCl=CH-CH3, ferner ―CO―CCl=CH―COOH, ―CO―CH=CCl―COOH, 4-Chlorpropionyl, 3-Phenylsulfonylpropionyl, 3-Methylsulfonylpropionyl, β-Sulfatoäthylaminosulfonyl, Vinylsulfonyl, β-Chloräthylsulfonyl, β-Sulfatoäthylsulfonyl, ß-Methylsulfonyläthylsulfonyl, β-Phenylsulfonyläthylsulfonyl, 2-Fluor-2-Chlor-3,3-difluorcyclobutan-1-carbonyl, 2,2,3,3-Tetrafluorcyclobutan-carbonyl-1 oder sulfonyl-1, β-(2,2,3,3-Tetrafluorcyclobutyl-1)-acryloyl, α- oder β-Alkyl- oder -Arylsulfonyl-acryloyl, wie a- oder β-Methylsulfonylacryloyl.

Besonders für Wolle geeignete Reaktivreste sind : Chloracetyl, Bromacetyl, a,ß-Dichlor- oder a,ß-Dibrompropionyl, a-Chlor- oder a-Bromacryloyl, 2,4-Difluor-5-chlorpyrimidyl-6, 2,4,6-Trifluoropyrimidyl-5, 2,4-Dichlor-5-methylsulfonylpyrimidinyl-6, 2-Fluor-4-methyl-5-chlorpyrimidyl-6., 2,4-Difluor-5-methylsulfonylpyrimidyl-6, 2,4-Difluorotriazinyl-6, sowie Fluortriazinylreste der Formel worin R₂₆ eine gegebenenfalls substituierte Aminogruppe oder eine gegebenenfalls verätherte Oxy- der Thiogruppe bedeutet, wie z. B. die NH₂-Gruppe, eine mit C₁-C₄-Alkylresten mono- oder disubstituierte Aminogruppe, eine Cₗ-C₄-Alkoxygruppe, eine C₁-C₄-Alkylmercaptogruppe Arylamino, insbesondere Phenylamino, oder mit Methyl, Methoxy, Chlor und vor allem Sulfo substituiertes Phenylamino, Phenoxy, Mono- oder Disulfophenoxy etc., sowie die entsprechenden Chlortriazinylreste.

Aus der grossen Zahl der anionischen Wollfarbstoffe, die in dem erfindungsgemässen Verfahren in Betracht kommen, seien beispielsweise genannt :
a) Triphenylmethanfarbstoffe wie z. B. die Farbstoffe der Formeln
b) Mono- und Disazofarbstoffe, wie z. B. die der Formeln
c) 1 : 2-Metallkomplexfarbstoffe, wie z. B. der 1 : 2-Chromkomplex des Azo- und des Azomethinfarbstoffes der Formeln
d) 1 : 2 Metallkomplexfarbstoffe, wie z. B. die Farbstoffe der Formeln

die 1 : 2=Chromkomplexe der Azofarbstoffe der Formeln die symmetrischen 1 : 2-Chromkomplexe der Azofarbstoffe der Formeln die symmetrischen 1 : 2-Kobaltkomplexe der Azofarbstoffe der Formeln die 1 : 2-Chromkomplexe der Mischung der Azofarbstoffe der Formeln

e) Anthrachinonfarbstoffe, wie z. B. die der Formeln

Die in dem erfindungsgemässen Verfahren verwendeten sulfogruppenhaltigen Farbstoffe liegen entweder in der Form ihrer freien Sulfonsäure oder vorzugsweise als deren Salze vor.

Als Salze kommen beispielsweise die Alkali-, Erdalkali- oder Ammoniumsalze oder die Salze eines organischen Amins in Betracht. Als beispiele seien die Natrium-, Lithium-, Kalium- oder Ammoniumsalze oder das Salz des Triäthanolamins genannt.

_{M}^{$} in den oben angegebenen Formeln (35) bis (39) ist ein Alkali-, Erdalkali- oder Ammoniumion, wie beispielsweise das Natrium, Kalium-, Lithium- oder Ammoniumion.

Werden in dem erfindungsgemässen Verfahren Farbstoffmischungen verwendet, so kann diese durch Mischung der Einzelfarbstoffe hergestellt werden. Dieser Mischprozess erfolgt beispielsweise in geeigneten Mühlen, z. B. Kugel- und Stiftmühlen, sowie in Knetern oder Mixern.

Ferner können die Farbstoffmischungen durch Zerstäubungstrocknen der wässrigen Farbstoffmischungen hergestellt werden.

Bevorzugt sind in dem erfindungsgemässen Verfahren die Farbstoffe der Formeln (62) bis (65) sowie die Farbstoffmischungen der Farbstoffe der Formeln (24) + (39, (25) + (42), (26) + (27), (31) + (38), (40) + (44), (41) + (54), (32) + (37) + (56), (35) + (39) + (53) + (57), (36) + (51) + (53), (43) + (45) + (46) + (47) + (48) + (₄₉) und (51) + (55). Die Einzelfarbstoffe und die Farbstoffmischungen zeichnen sich durch hervorragende Kombinierbarkeit aus, womit fast sämtliche Nuancen für natürliches Polyamidmaterial abgedeckt werden können.

Als Reste R, R' und R" in den Formeln (1), (2) und (3) kommen unabhängig voneinander Alkyl- oder Alkenylreste mit 12 bis 22, vorzugsweise 16 bis 22 Kohlenstoffatomen in Betracht. Als Beispiele seien genannt : der n-Dodecyl-, Myristyl-, n-Hexadecyl-, n-Heptadecyl-, n-Octadecyl-, Arachidyl-, Behenyl-, Dodecenyl-, Hexadecenyl-, Oleyl- und Octadecenylrest.

Als Rest M in Formel (1) kommt Wasserstoff, Alkalimetall wie z. B. Natrium oder Kalium und insbesondere Ammonium in Betracht.

Der Rest Q und das Anion A in Formel (2) leiten sich von Quaternierungsmitteln ab, wobei Q ein gegebenenfalls substituierter Alkylrest ist. Als Beispiele solcher Quaternierungsmittel kommen z. B. Chloracetamid, Aethylbromid, Aethylenchlorhydrin, Aethylenbromhydrin, Epichlorhydrin, Epibromhydrin und insbesondere Dimethylsulfat in Betracht.

Vorzugsweise verwendet man in dem erfindungsgemässen Verfahren ein Hilfsmittelgemisch bestehend aus 5 bis 70 Gewichtsteilen der Verbindung der Formel (1), 15 bis 60 Gewichtsteilen der Verbindung der Formel (2) und 5 bis 60 Gewichtsteilen der Verbindung der Formel (3), bezogen auf 100 Gewichtsteile das des Hilfsmittelgemisches.

In einer bevorzugten Verfahrensvariante verwendet man ein Hilfsmittelgemisch, welches ausser den Verbindungen der Formeln (1), (2) und (3) noch ein Addukt von 60 bis 100 Mol Aethylenoxid an ein Mol eines C,₅₋₂₀-Alkylenylalkohols enthält. Als Beispiele für einen C_{15-zo}-Alkenylalkohol seien genannt: Hexadecenyl-, Oleyl- und Octadecenylalkohol.

Die Einsatzmengen, in denen das Hilfsmittelgemisch bestehend aus den Verbindungen der Formel (1), (2) und (3) und gegebenenfalls dem oben beschriebenen Addukt von Aethylenoxid an einen C,₅.₂₀-Alkenylalkohol dem Färbebad zugesetzt werden, bewegen sich, vorzugsweise, zwischen 0,5 und 2 Gewichtsprozent bezogen auf das zu färbende Fasermaterial. Vorzugsweise verwendet man 1 Gewichtsprozent des Hilfsmittelgemisches bezogen auf das Fasermaterial.

Als weiteren Zusatz können die Färbebäder Mineralsäuren, wie Schwefelsäure oder Phosphorsäure, organische Säuren, zweckmässig niedere, aliphatische Carbonsäuren, wie Ameisen-, Essig- oder Oxalsäure enthalten. Die Säuren dienen vor allem der Einstellung des pH-Wertes der erfindungsgemäss verwendeten Flotten.

Ferner kann die Färbeflotte Salze, insbesondere Ammonium- oder Alkalisalze wie z. B. Ammoniumsulfat, Ammonium- oder Natriumacetat oder vorzugsweise Natriumsulfat enthalten. Vorzugsweise werden 0,1 bis 10 Gewichtsprozent Ammonium- oder Alkalisulfat bezogen auf das Fasermaterial verwendet.

Die Färbebäder können neben dem Farbstoff und der genannten Hilfsmittelmischung noch weitere übliche Zusätze wie z. B. Wollschutz-, Netz- und Enschäumungsmittel enthalten.

Das Flottenverhältnis kann innerhalb eines weiten Bereiches gewählt werden, von 1 :5 bis 1 : 40, vorzugsweise 1 : 8 bis 1 : 25.

Das Färben erfolgt aus wässriger Flotte nach dem Ausziehverfahren z. B. bei Temperaturen zwischen 95 und 105 °C, vorzugsweise zwischen 98 und 103 °C.

Die Färbedauer beträgt in der Regel 10 bis 50 Minuten.

Besondere Vorrichtungen sind beim erfindungsgemässen Verfahren nicht erforderlich. Es können die üblichen Färbeapparate und -maschinen, beispielsweise für Flocke, Kammzug, Stranggar, Wickelkörper, Stückwaren und Teppiche verwendet werden.

Das Hilfsmittelgemisch wird zweckmässig der wässrigen Farbstoff-Flotte zugemischt und gleichzeitig mit dem Farbstoff appliziert. Man kann auch so vorgehen, dass man das Färbegut zuerst mit dem Hilfsmittelgemisch behandelt und im gleichen Bad nach Zugabe des Farbstoffes färbt. Vorzugsweise geht man mit dem Fasermaterial in eine Flotte ein, die Säure und das Hilfsmittelgemisch enthält und eine Temperatur von 30 bis 70 °C aufweist. Anschliessend wird der Farbstoff oder eine Farbstoffmischung zugegeben und die Temperatur des Färbebades mit einer Aufheizrate von 0,75 bis 3°C pro Minute, gegebenenfalls mit einem Temperaturstop während des Aufheizens, gesteigert, um in angegebenen Temperaturbereich von 95 bis 105 °C vorzugsweise 10 bis 50 Minuten zu färben. Am Schluss wird das Bad abgekühlt und das gefärbte Material wie üblich gespült und getrocknet.

Als Fasermaterial aus natürlichen Polyamiden, das erfindungsgemäss gefärbt werden kann, sind vor allem Wolle, aber auch Mischungen aus Wolle/Polyamid, Wolle/Polyester, Wolle/Cellulose oder Wolle/Polyacrylnitril sowie Seide zu erwähnen. Das Fasermaterial kann dabei in den Verschiedensten Aufmachungsformen vorliegen, wie z. B. als loses Material Kammzug, Garn und Stückware oder als Teppich.

Das erfindungsgemässe Verfahren weist gegenüber den bekannten Verfahren für Fasermaterial aus natürlichen Polyamiden neben den bereits genannten noch folgende Vorteile auf. Das so unter einheitlichen Färbebedingungen gefärbte Material zeichnet sich in der Weiterverarbeitung wie z. B. dem Spinnen durch gleichartiges Verhalten aus. Die erhaltenen Färbungen zeichnen sich zudem durch gute Gesamtechtheiten, insbesondere gute Licht- und Nassechtheiten aus, und sie sind unabhängig vom gewählten Farbton und sogar unabhängig vom gewählten Gemisch an verschiedenen Farbstofftypen faser- und flächenegal gefärbt. Ein weiterer wesentlicher Vorteil besteht darin, dass die Farbstoffe praktisch vollständig aufgenommen werden. Nach beendetem Färben sind die Färbebäder vollständig bzw. nahezu vollständig ausgezogen, wodurch mehrmalige Verwendung der aufgeheizten wässrigen Flottenlösung ermöglicht wird, was weniger Energie erfordert.

Gegenstand der Erfindung ist ferner das Färbereihilfsmittelgemisch, welches eine anionische Verbindung der Formel worin R einen Alkyl- oder Alkenylrest mit 12 bis 22 Kohlenstoffatomen, M Wasserstoff, Alkalimetall oder Ammonium und m und n ganze Zahlen bedeuten, wobei die Summe von m und n 2 bis 14 ist, eine quaternäre Verbindung der Formel worin R' unabhängig von R die für R angegebene Bedeutung hat, A ein Anion, Q eine gegebenenfalls substituierten Alkylrest und p und q ganze Zahlen bedeuten, wobei die Summe von p und q 20 bis 50 ist, und eine nichtionogene Verbindung der Formel worin R" unabhängig von R die für R angegebene Bedeutung hat und x und y ganze Zahlen bedeuten, wobei die Summe von x und y 80 bis 140 ist, enthält.

Vorzugsweise enthält das Färbereihilfsmittelgemisch 5 bis 70 Gewichtsteile der Verbindung der Formel (1), 15 bis 60 Gewichtsteile der Verbindung der Formel (2) und 5 bis 60 Gewichtsteile der Verbindung der Formel (3) bezogen auf 100 Gewichtsteile des Färbereihilfsmittelgemisches.

In den Verbindungen der Formeln (1), (2) und (3) haben R, R' und R" die oben angegebenen Bedeutungen. Vorzugsweise bedeuten R, R' und R" in den Formeln (1), (2) und (3) unabhängig voneinander einen Alkyl- oder Alkenylrest mit 16 bis 22 Kohlenstoffatomen.

Vorzugsweise enthält das Färbereihilfsmittelgemisch ausser den Verbindungen der Formeln (1), (2) und (3) noch ein Addukt von 60 bis 100 Mol Aethylenoxid an einen C,₅.₂₀-Alkenylalkohol.

Die Verbindungen der Formeln (1), (2), und (3) sind bekannt.

Die Verbindungen der Formel (1) können hergestellt werden, indem man 2 bis 14 Mol Aethylenoxid an aliphatische Amine, die einen Alkyl- oder Alkenylrest mit 12 bis 22 Kohlenstoffatomen aufweisen, anlagert und das Anlagerungsprodukt in den sauren Ester und gegebenenfalls den erhaltenen sauren Ester in die Alkali- oder Ammoniumsalze überführt. Die Verbindungen der Formel (2) werden hergestellt, indem man z. B. 20 bis 50 Mol Aethylenoxid an aliphatische Amine, die einen Alkyl- oder Alkenylrest mit 12 bis 22 Kohlenstoffatomen aufweisen, anlagert und das Anlagerungsprodukt mit einem der oben genannten Quaternisierungsmitteln zu der Verbindung der Formel (2) umsetzt.

Die Verbindungen der Formel (3) werden hergestellt, indem man 80 bis 140 Mol Aethylenoxid an eine Verbindung der Formel worin R" die unter Formel (3) angegebene Bedeutung hat, anlagert.

Die Amine, die als Ausgangsstoffe für die Herstellung der Verbindungen der Formeln (1) und (2) benötigt werden, können gesättigte oder ungesättigte, verzweigte oder unverzweigte Kohlenwasserstoffreste mit 12 bis 22, vorzugsweise 16 bis 22 Kohlenstoffatomen aufweisen. Die Amine können chemisch einheitlich sein oder in Form von Gemischen vorliegen. Als Amingemische werden vorzugsweise solche herangezogen wie sie bei der Ueberführung von natürlichen Fetten oder Oelen wie z. B. Talgfett, Soja, oder Kokosoel in die entsprechenden Amine entstehen. Als Amine seien im einzelnen Dodecylamin, Hexadecylamin, Octadecylamin, Arachidylamin, Behenylamin und Octadecenylamin genannt. Bevorzugt ist Talgefettamin. Dieses ist ein Gemisch aus 30% Hexadecylamin, 25% Octadecylamin und 45% Octadecenylamin.

Sowohl die Aethylenoxidanlagerung als auch die Veresterung können nach an sich bekannten Methoden durchgeführt werden. Zur Veresterung kann Schwefelsäure oder deren funktionelle Derivate wie z. B. Chlorsulfonsäure und insbesondere Sulfaminsäure dienen.

Die Veresterung wird in der Regel durch einfaches Vermischen der Reaktionspartner unter Erwärmen, zweckmässig auf eine Temperatur zwischen 50 und 100 °C, durchgeführt. Die freien Säuren können anschliessend in die Alkalimetall- oder Ammoniumsalze übergeführt werden, indem auf übliche Weise Basen wie z. B. Ammoniak, Natrium- oder Kaliumhydroxid zugegeben werden.

Die nachfolgenden Beispiele dienen der Veranschaulichung der Erfindung. Darin sind die Teile Gewichtsteile und die Prozente Gewichtsprozente. Die Temperaturen sind in Celsiusgraden angegeben. Die Beziehung zwischen Gewichtsteilen und Volumenteilen ist dieselbe wie diejenige zwischen Gramm und Kubikzentimeter.

Das in den folgenden Beispielen genannte Hilfsmittelgemisch A₁ hat folgende Zusammensetzung :
12,6 Teile der anionischen Verbindung der Formel
R₂₇ = Kohlenwasserstoffrest des Talgfettamins, m + n = 8 ;
21,3 Teile der quaternären Verbindung der Formel
R₂₈ = C₂₀₋₂₂-Kohlenwasserstoffrest;
7,7 Teile des Umsetzungsproduktes von Oleylalkohol mit 80 Mol Aethylenoxid ;
7,0 Teile der Verbindung der Formel
sowie 51,4 Teile Wasser um den Gehalt der Komponenten auf 100 Prozent zu stellen.,

Das in den folgenden Beispielen genannte Hilfsmittelgemisch A₂ hat folgende Zusammensetzung :
15,2Teile der .anionischen Verbindung der Formel (67),
21,3Teile der quaternären Verbindung der Formel (68),
7,7 Teile des Umsetzungsproduktes von Oleylalkohol mit 80 Mol Aethylenoxid,
12,6 Teile der Verbindung der Formel (69)

sowie
43,2 Teile Wasser.

Das in den folgenden Beispielen genannte Hilfsmittelgemisch A₃ hat folgende Zusammensetzung :
12,6 Teile der anionischen Verbindung der Formel (67),
21,3 Teile der quaternären Verbindung der Formel (68),
7,7 Teile des Umsetzungsproduktes von Oleylalkohol mit 80 Mol Aethylenoxid,
10,0 Teile der Verbindung der Formel (69) _

sowie
48,4 Teile Wasser.

Das in den folgenden Beispielen genannte Hilfsmittelgemisch A₄ hat folgende Zusammensetzung ;
15,2 Teile der anionischen Verbindung der Formel (67),
21,3Teile der quaternären Verbindung der Formel (68),
7,7 Teile des Umsetzungsproduktes von Oleylalkohol mit 80 Mol Aethylenoxid,
31 Teile der Verbindung der Formel (69)

sowie
24,8 Teile Wasser.

### Beispiel 1

In einem Stranggarnfärbeapparät, dessen Färbeflotte 81 I Wasser, 300 g Glaubersalz kalz., 45 g Essigsäure 60 %ig, 81 g Natriumacetat und 30 g der Hilfsmittelmischung A₁ enthält, werden 3 kg Wollgarn bei 40°C eingefahren. Nach 10 Minuten werden 1,7 g des 1 2-Kobaltkomplexes des Farbstoffs der Formel
0,85 g des 1 : 2-Chromkomplexes des Farbstoffs der Formel
1,3 g des 1 :2-Chromkomplexes des Farbstoffs der Formel
0,4 g des 1 : 2-Chromkomplexes des Farbstoffs der Formel
und 3,8 g des 1 : 2-Chromkomplexes mit je einem Farbstofmolekül der Formeln
zugegeben. Bei periodisch wechselnder Richtungsänderung der Flottenzirkulation erwärmt man die Färbeflotte innerhalb 50 Minuten auf 98 °C und färbt 30 Minuten bei dieser Temperatur. Der pH-Wert zu Anfang beträgt 4,7 und gegen Ende 4,9. Anschliessend wird das Färbebad abgekühlt und das Wollgarn gespült und getrocknet. Man erhält eine faser- und flächenegale beige Färbung des Wollgarns. Der Ausziehgrad beträgt 98%.

### Beispiel 2

In einem Stranggarnfärbeapparat, dessen Färbeflotte 432 I Wasser, 320 g Glaubersalz kalz., 192 g Essigsäure 60 %ig, 432 g Natriumacetat und 160 g der Hilfsmittelmischung A₁ enthält, werden bei 40 °C 16 kg chloriertes Wollgarn eingefahren. Nach 10 Minuten werden 270 g des Farbstoffs der Formel
39,5 g des Farbstoffs der Formel
und 90 g des Farbstoffs der Formel
zugegeben. Der pH-Wert das Färbebades beträgt anfangs 4,8 und gegen Ende 5,0. Bei periodisch wechselnder Richtungsänderung der Flottenzirkulation erwärmt man die Färbeflotte innerhalb von ₅₀ Minuten auf 98 °C und färbt 40 Minuten bei dieser Temperatur. Anschliessend wird das Färbebad abgekühlt und das Wollgarn gespült und getrocknet. Man erhält eine faser- und flächenegale rote Färbung des Wollgarnes. Der Ausziegrad beträgt 96 %.

### Beispiel 3

In einem Stranggarnfärbeapparat, dessen Färbeflotte 432 I Wasser, 1 600 g Glaubersalz kalz., 192 g Essigsäure 60 %ig, 432 g Natriumacetat und 160 g der Hilfsmittelmischung A₂ enthält, werden bei 40 °C 16 kg nachdem Hercosett-Verfahren ausgerüstetes Superwash-Wollgarn eingefahren. Nach 10 Minuten werden 56 g des Farbstoffs der Formel
6 g des Farbstoffs der Formel
64 g des Farbstoffes der Formel
1,3 g des Farbstoffs der Formel
und 27,7 g des Farbstoffs der Formel
(Siehe Formel Seite 23 f.) zugegeben. Der pH-Wert des Färbebades beträgt anfangs 4,9 und gegen Ende 5,1. Bei periodisch wechselnder Richtungsänderung der Flottenzirkulation erwärmt man die Färbeflotte innerhalb von 50 Minuten auf 98 °C und färbt 30 Minuten bei dieser Temperatur. Anschliessend wird das Färbebad abgekühlt und das Wollgarn gespült und getrocknet. Man erhält eine faser- und flächenegale echte blaue Färbung des Wollgarnes. Der Ausziehgrad beträgt 98 %.

### Beispiel 4

In einem Packapparat werden 5 kg Wollkammzug in 75 I Wasser bei 50 °C eingenetzt. Hierauf werden 75 g Essigsäure 80 %ig und 50 g des Hilfsmittelgemisches A₁ zugegeben. Nach 10 Minuten werden 96 g des Farbstoffs der Formel und 14 g des Farbstoffes der Formel zugegeben. Man erhitzt die Färbeflotte innerhalb 50 Minuten auf 98 °C und färbt 30 Minuten bei dieser Temperatur. Anschliessend wird die Wolle gespült und getrocknet. Man erhält eine sehr egale weinrote Färbung des Wollkammzuges. Der pH-Wert beträgt zu Anfang 4,8 und gegen Ende des Färbens 5,1. Der Ausziehgrad beträgt 98 %.

### Beispiel 5

In einem Kreuzspulfärbeapparat wird eine 1 kg Kreuzspule mit Wollgarn beladen und in 20 I Wasser bei 50 °C eingenetzt. Dann setzt man 50 g Glaubersalz kalz., 10 g Essigsäure 80 %ig, 20 g Natriumacetat und 10 g des Hilfsmittelgemisches A₁ zu. Nach 10 Minuten werden 8,2 g des Farbstoffs der Formel
1,1 g des Farbstoffs der Formel
3 g des Farbstoffs der Formel
0,5 g des Farbstoffs der Formel
0,2 g des Farbstoffs der Formel und 0,04 g des Farbstoffs der Formel
zugesetzt. Man steigert die Temperatur innerhalb von 50 Minuten auf 98 °C und färbt 30 Minuten bei dieser Temperatur. Anschliessend wird die Kreuzspule gespült, entwässert und getrocknet. Man erhält eine sehr faser- und flächenegale echte orange Färbung des Wollgarnes. Der pH-Wert liegt während des Färbens zwischen 5,0 und 5,1. Der Ausziehgrad beträgt 99 %.

### Beispiel 6

In einem Strangfärbeapparat, dessen Färbeflotte 432 I Wasser, 640 g Glaubersalz kalz., 192 g Essigsäure 60%ig, 432 g Natriumacetat und 160 g der Hilfsmittelmischung A₁ enthält, werden 16 kg Wollgarn bei 40 °C eingefahren. Nach 10 Minuten werden 123 g des Farbstoffs der Formel
52 g des Farbstoffs der Formel
8,0 g des Farbstoffs der Formel
1,5 g des Farbstoffs der Formel
und 1,8 g des Farbstoffs der Formel
zugegeben. Bei periodisch wechselnder Richtungsänderung der Flottenzirkulation erwärmt man die Färbeflotte innerhalb von 50 Minuten auf 98 °C und färbt 40 Minuten bei dieser Temperatur. Anschliessend wird das Färbebad abgekühlt und das Wollgarn gespült und getrocknet. Man erhält eine faser- und flächenegale violette Färbung des Wollgarns. Der pH-Wert des Färbebades liegt während des Färbens zwischen 4,8 und 4,9. Der Ausziehgrad beträgt 97 %.

### Beispiel 7

In einem Strangfärbeapparat, dessen Färbeflotte 432 I Wasser, 1 600 g Glaubersalz kalz., 192 g Essigsäure 60 %ig, 432 g Natriumacetat und 80 g der Hilfsmittelsmischung A₁ enthält, werden bei 40 °C _{16 k}g Wollgarn eingefahren. Nach 10 Minuten werden 0,4 g des 1 : 2-Kobaltkomplexes des Farbstoffes der Formel
0,21 g des 1 : 2-Chromkomplexes des Farbstoffes der Formel
0,26 g des 1 : 2-Chromkomplexes des Farbstoffs der Formel
0,07 g des 1 : 2-Chromkomplexes des Farbstoffes der Formel
und 4,0 g des 1 : 2-Chromkomplexes mit je einem Farbstoffmolekül der: Formeln
zugegeben. Bei periodisch wechselnder Richtungsänderung der Flottenzirkulation erwärmt man die Färbeflotte innerhalb 50 Minuten auf 98 °C und färbt 30 Minuten bei dieser Temperatur. Anschliessend ' ' wird das Färbebad abgekühlt und das.Wollgarn gespült und getrocknet. Man erhält eine faser- und flächenegale hellbeige Färbung des Wollgarns. Der pH-Wert des Färbebades beträgt zu Anfang des Färbens 4,6 und gegen Ende 4,8. Der Ausziehgrad beträgt 99 %.

### Beispiel 8

Auf einer Haspelkufe werden 10 kg Wollgewebe in 300 1 Wasser bei 40 °C eingenetzt. Hierauf werden der Flotte 700 g Glaubersalz kalz., 300 g Natriumacetat und 100 g der Hilfsmittelmischung A₁ zugesetzt und die Flotte mit Essigsäure 60 %ig auf einen pH-Wert von 4,9 eingestellt. Nach 10 Minuten werden 1,5 g des 1 : 2-Kobaltkomplexes des Farbstoffs der Formel
0,7 g des 1 : 2-Chromkomplexes des Farbstoffs der Formel
2 g des Farbstoffs der Formel
2,6 g des Farbstoffs der Formel
6,6 g des Farbstoffs der Formel (Siehe Formel Seite 29 f.)
5,5 g des 1 : 2-Kobaltkomplexes des Farbstoffs der Formel
5,7 g des Farbstoffs der Formel
und 1,1 g des 1 : 2-Chromkomplexes des Farbstoffs der Formel
zugesetzt. Man erwärmt die Färbeflotte innerhalb 50 Minuten auf 98 °C und färbt 30 Minuten bei dieser Temperatur. Anschliessend wird das Färbebad abgekühlt und das Wollgewebe gespült und getrocknet. Man erhält eine faser- und flächenegale echte Grau-Färbung des Wollgewebes. Der pH-Wert des Färbebades beträgt zu Anfang des Färbens 4,8 und gegen Ende 5,0. Der Ausziehgrad beträgt 98 %.

### Beispiel 9

In einem Strangfärbeapparat, dessen Färbeflotte 432 I Wasser, 1 600 g Glaubersalz kalz., 240 g Essigsäure 60 %ig, 432 g Natriumacetat und 160 g der Hilfsmittelmischung A₁ enthält, werden bei 40 °C 16 kg Wollgarn eingefahren. Nach 10 Minuten werden 19,5 g des 1 : 2-Kobaltkomplexes des Farbstoffs der Formel
10,55 g des 1 : 2-Chromkomplexes des Farbstoffs der Formel
30,2 g des 1 : 2-Chromkomplexes des Farbstoffs der Formel
7,8 g des 1 : 2-Chromkomplexes des Farbstoffs der Formel
und 102 g des 1 : 2-Chromkomplexes mit je einem Farbstoffmolekül der Formeln
zugegeben. Bei periodisch wechselnder Richtungsänderung der Flottenzirkulation erwärmt man innerhalb 25 Minuten auf 70 °C, hält die Temperatur 20 Minuten bei 70 °C, erwärmt dann innerhalb 20 Minuten auf 98 °C und färbt 30 Minuten bei dieser Temperatur. Anschliessend wird das Färbebad abgekühlt und das Wollgarn gespült und getrocknet. Man erhält eine faser- und flächenegale braune Färbung des Wollgarns. Der pH-Wert des Färbebades beträgt zu Anfang 4,7 und gegen Ende 4,8. Der Ausziehgrand beträgt 98 %.

### Beispiel 10

In einem Packapparat werden 2 kg lose australische Wolle in 40 I Wasser bei 60 °C eingenetzt. Hierauf werden 100 g Glaubersalz kalz., 30 g Essigsäure 80%ig, 40 g Natriumacetat und 40 g des Hilfsmittelgemisches A₃ zugegeben. Nach 10 Minuten werden 10 g des 1 2-Chrommischkomplexes, erhalten durch Umsetzung des 1 : 1-Chromkomplexes der Formel
mit den Verbindungen der Formeln
10,5 g des 1 : 2-Chromkomplexes des Farbstoffs der Formel
1,2 g des 1 2-Chromkomplexes mit je einem Farbstoff der Formeln im Molekül, und 10,8 g des Farbstoffes der Formel
zugesetzt. Man erhitzt die Färbeflotte innerhalb 45 Minuten auf 103 °C und färbt 25 Minuten bei dieser Temperatur. Nach Abkühlen der Färbeflotte wird die Wolle gespült und getrocknet. Man erhält eine sehr faser- und flächenegale dunkelgraue Färbung der Wolle. Der pH-Wert der Färbeflotte beträgt anfangs 4,8 und gegen Ende 5,0. Der Ausziehgrad beträgt 98 %.

### Beispiel 11

In einem Packapparat werden 2 kg Wollkammzug in 30 I Wasser bei 60 °C eingenetzt. Hierauf werden 30 g Essigsäure 80 %ig und 10 g der Hilfsmittelmischung A₄ zugegeben. Nach 10 Minuten werden 13,5 g des 1 : 2-Chromkomplexes mit je einem Farbstoff der Formeln und im Molekül und 20 g des Farbstoffs der Formel zugegeben. Man erhitzt die Färbeflotte innerhalb von 45 Minuten auf 103 °C und färbt 30 Minuten bei dieser Temperatur. Nach Abkühlen der Flotte wird der Wollkammzug gespült und getrocknet. Man erhält eine sehr faser- und flächenegale violette Färbung der Wolle. Der pH-Wert der Färbeflotte beträgt anfangs 4,9 und gegen Ende 5,1. Der Ausziehgrad beträgt 97 %.

### Beispiel 12

In einem Packapparat werden 150 kg Wollkammzug in 1 350 I Wasser bei 52 °C eingenetzt. Hierauf werden 1 350 g Natriumacetat, 4 500 g Essigsäure 60 %ig und 1500 g der Hilfsmittelmischung A₁ zugegeben. Nach 10 Minuten werden 2 200 g des Farbstoffs der Formel zugegeben. Man erhitzt die Färbeflotte innerhalb von 30 Minuten auf 97° und färbt 16 Minuten bei dieser Temperatur. Nach Abkühlen der Flotte wird der Wollkammzug gespült und getrocknet. Man erhält eine sehr faser- und flächenegale rote Färbung der Wolle. Der pH-Wert des Färbebades beträgt anfangs 4,8 und gegen Ende 4,9. Der Ausziehgrad beträgt 98 %.

### Beispiel 13

In einem Kreuzspulfärbeapparat wird eine 3 kg Kreuzspule mit Wollgarn beladen und in 24 I Wasser bei 50 °C eingenetzt. Dann setzt man 24 g Natriumacetat, 60 g Essigsäure 60 %-ig, 177 g Glaubersalz kalz. und 30 g des Hilfsmittelgemisches A₂ zu. Nach 10 Minuten werden 30 g des 1 : 2-Chromkomplexes mit je einem Farbstoffmelekül der Formeln im Molekül, 15 g des 1 : 2-Chromkomplexes der Azofarbstoffe der Formeln
1 g des Farbstoffs der Formel
und 1,3 g des Farbstoffs der Formel
zugesetzt. Man steigert die Temperatur innerhalb von 40 Minuten auf 104 °C und färbt 20 Minuten bei dieser Temperatur. Anschliessend wird die Kreuzspule gespült, entwässert und getrocknet. Man erhält eine sehr faser- und flächenegale rotbraune Färbung des Wollgarnes. Der pH-Wert liegt während des Färbens zwischen 4,8 und 5,0. Der Ausziehgrad beträgt 95 %.

### Beispiel 14

In einem Kreuzspulfärbeapparat werden Kreuzspulen mit 271,2 kg Wollgarn beladen und in 200₀ I Wasser bei 50 °C eingenetzt. Dann setzt man 2 kg Natriumacetat, 5,4 kg Essigsäure 60 %ig, 13,6 kg Glaubersalz kalz. und 2,7 kg des Hilfsmittelgemisches A₁ zu. Nach 10 Minuten werden 44 g des 1 : 2-Chromkomplexes der Azofarbstoffe der Formeln
8,5 g des 1 : 2-Chromkomplexes des Farbstoffs der Formel
122 g des Farbstoffs der Formel
(Siehe Formel Seite 35 f.)
103 g des 1 : 2-Kobaltkomplexes des Farbstoffs der Formel
105 g des Farbstoffs der Formel
21,1 g des 1 : 2 Chromkomplexes des Farbstoffs der Formel
225 g des 1 : 2-Chromkomplexfarbstoffes der Formel
und 35 g des Farbstoffes der Formel
zugesetzt. Man steigert die Temperatur innerhalb von 45 Minuten auf 103 °C und färbt 20 Minuten bei dieser Temperatur. Anschliessend werden die Kreuzspulen gespült, entwässert und getrocknet. Man erhält eine hellblaue Färbung des Wollgarns von guter Faser- und Flächenegalität. Der pH-Wert liegt während des Färbens zwischen 5,0 und 5,2. Der Ausziehgrad beträgt 99,8 %.

### Beispiel 15

In einem Kreuzspulfärbeapparat werden Kreuzspulen mit 16 kg Wollgarn beladen und in 128 I Wasser bei 50 °C eingenetzt. Dann setzt man 128 g Natriumacetat, 320 g Essigsäure 60 %-ig, 850 g Glaubersalz und 160 g des Hilfsmittelgemisches A₄ zu. Nach 10 Minuten werden 18 g des 1 : 2-Kobaltkomplexes des Farbstoffs der Formel
19 g des 1 : 2-Chromkomplexes des Farbstoffs der Formel
(Siehe Formel Seite 37 f.)
12,3 g des 1 2 Chromkomplexes der Farbstoffe der Formeln
2,8 g des 1 : 2-Chromkomplexes des Farbstoffs der Formel
25,3 g des Farbstoffs der Formel
und 3,9 g des Farbstoffs der Formel
(Siehe Formel Seite 38 f.) zugesetzt. Der pH-Wert des Färbedas liegt bei 6,5. Es werden 80 ml Essigsäure 60 %-ig zugegeben wodurch ein pH-Wert von 5,2 erreicht wird. Man steigert die Temperatur innerhalb von 45 Minuten auf 103 °C und färbt 20 Minuten bei dieser Temperatur. Anschliessend werden die Kreuzspulen gespült, entwässert und getrocknet. Man erhält eine Olive-Färbung des Wollgarns von guter Faser- und Flächenegalität. Der pH-Wert gegen Ende des Färbens beträgt 5,5. Der Ausziehgrad beträgt 98 %.

### Beispiel 16

In einem Kreuzspulfärbeapparat werden Kreuzspulen mit 122 kg Wollgarn beladen und in 976 I Wasser bei 50 °C eingenetzt. Dann setzt man 976 g Natriumacetat, 1 830 g Essigsäure 60 %-ig, 6,16 kg Glaubersalz kalz. und 1,22 kg des Hilfsmittelgemisches A₂ zu. Nach 10 Minuten werden 30,3 g des 1 : 2 Kobaltkomplexes des Farbstoffs der Formel
32 g des 1 : 2-Chromkomplexes des Farbstoffs der Formel
33 g des Farbstoffs der Formel
4,6 g des Farbstoffs der Formel
55 g des 1 : 2-Chromkomplexes der Farbstoffe der Formeln
12,2 g des 1 : 2-Chromkomplexes des Farbstoffes der Formel
und 75 g des Farbstoffs der Formel
zugesetzt. Man steigert die Temperatur innerhalb von 45 Minuten auf 103°C und färbt 20 Minuten bei dieser Temperatur. Anschliessend werden die Kreuzspulen gespült, entwässert und getrocknet. Man erhält eine beige Färbung des Wollgarns von guter Faser- und Flächenegalität. Der pH-Wert liegt während des Färbens zwischen 4,9 und 5,1. Der Ausziehgrad beträgt 99 %.

### Beispiel 17

In einem Kreuzspulfärbeapparat werden Kreuzspulen mit 1 085 kg Wollgarn beladen und in 6 000 I Wasser bei 60 °C eingenetzt. Dann setzt man 6 kg Natriumacetat, 21,7 kg Essigsäure 60 %-ig, 57,2 kg Glaubersalz und 10,9 kg des Hilfsmittelgemisches A₁ zu. Nach 10 Minuten werden 13,6 kg des Farbstoffes der Formel
8,1 kg des 1 : 2-Chromkomplexes mit je einem Farbstoffmolekül der Formeln
im Molekül, 0,8 kg des Farbstoffs der Formel
49 g des 1 : 2-Kobaltkomplexes des Farbstoffs der Formel
und 85 g des Farbstoffs der Formel
zugesetzt. Man steigert die Temperatur innerhalb von 35 Minuten auf 103 °C und färbt 20 Minuten bei dieser Temperatur. Anschliessend werden die Kreuzspulen gespült, entwässert und getrocknet. Man erhält eine rote Färbung des Wollgarnes von guter Faser- und Flächenegalität. Der pH-Wert liegt während des Färbens zwischen 4,9 und 5,1. Der Ausziehgrad beträgt 96 %.

### Beispiel 18

In einem Kreuzspulfärbeapparat werden Kreuzspulen mit 140 kg Wollgarn beladen und in 840 I Wasser bei 60 °C eingenetzt. Dann setzt man 840 g Natriumacetat, 4 200 g Essigsäure 60 %ig, 7 200 g Glaubersalz kalz. und 2800 g des Hilfsmittelgemisches A₃ zu. Nach 20 Minuten werden 850 g des Farbstoffs der Formel und 153 g des Farbstoffs der Formel zugesetzt. Man steigert die Temperatur innerhalb von 40 Minuten auf 104 °C und färbt 20 Minuten bei dieser Temperatur. Anschliessend werden die Kreuzspulen gespült, entwässert und getrocknet. Man erhält eine blaue Färbung des Wollgarnes von guter Faser- und Flächenegalität. Der pH-Wert liegt während des Färbens zwischen 4,8 und 5,0. Der Ausziehgrad beträgt 95 %.

## Patentansprüche

1. Verfahren zum faser- und flächenegalen Färben von Fasermaterial aus natürlichen Polyamiden oder Wolle/Polyamid-, Wolle/Polyester-, Wolle/Cellulose- oder Wolle/Polyacrylnitril-Fasermischungen mit Farbstoffen oder Farbstoffmischungen in Gegenwart eines Hilfsmittelgemisches, dadurch gekennzeichnet, dass man zum Färben dieser Materialien eine wässrige Flotte verwendet, welche mindestens einen anionischen Wollfarbstoff, der unter den definierten Färbebedingungen bei der Farbtiefe 1/1 nach DIN 54000 einen Ausziehgrad von mindestens 95 % aufweist, und ein Hilfsmittelgemisch bestehend aus einer anionischen Verbindung der Formel worin R einen Alkyl- oder Alkenylrest mit 12 bis 22 Kohlenstoffatomen, M Wasserstoff, Alkalimetall oder Ammonium und m und n ganze Zahlen bedeuten, wobei die Summe von m und n 2 bis 14 ist, einer quaternären Verbindung der Formel worin R' unabhängig von R die für R angegebene Bedeutung hat, A ein Anion, Q einen gegebenenfalls substituierten Alkylrest und p und q ganze Zahlen bedeuten, wobei die Summe von p und q 20 bis 50 ist, und einer nichtionogenen Verbindung der Formel worin R" unabhängig von R die für R angegebene Bedeutung hat und x und y ganze Zahlen bedeuten, wobei die Summe von x und y80 bis 140 ist, enthält, und dass die Flotte gegebenenfalls Ammonium- oder Alkalisalz enthält, und die Färbung unabhängig von der Farbtiefe bei einem pH-Wert von 4,5 bis 5,5 und einer Temperatur von 95 bis 105 °C fertigstellt.

2. Verfahren gemäss Anspruch 1, dadurch gekennzeichnet, dass man als anionische Wollfarbstoffe Triphenylmethanfarbstoffe mit mindestens zwei Sulfonsäuregruppen, schwermetallfreie Monoazo- und Disazofarbstoffe mit je einer oder mehreren Sulfonsäuregruppen und gegebenenfalls einer oder mehreren faserreaktiven Gruppen, schwermetallhaltige Monoazo-, Disazo-, Azomethin- und Formazanfarbstoffe und Anthrachinonfarbstoffe verwendet.

3. Verfahren gemäss Anspruch 2, dadurch gekennzeichnet, dass man als anionische Wollfarbstoffe Farbstoffe oder Mischungen der Farbstoffe der Formeln (4) bis (8) worin R₁ und R₂ unabhängig voneinander C₁₋₄-Alkyl, R₃ und R₄ Wasserstoff oder C₁₋₄-Alkyl und R₅ C₁₋ ₄-Alkyl, C₁-₄-Alkoxy oder Wasserstoff ist, worin R₆ eine über die -NH-Gruppe gebundene faserreaktive Gruppe, Benzoylamino, Phenoxy, Chlorphenoxy, Dichlorphenoxy oder Methylphenoxy, R₇ Wasserstoff, Benzoyl, Phenyl, C₁₋₄-Alkyl, Phenylsulfonyl, Methylphenylsulfonyl oder eine gegebenenfalls über Aminobenzoyl gebundene faserreaktive Gruppe und die Substituenten R₈ unabhängig voneinander Wasserstoff oder einen Phenylamino-oder N-Phenyl-N-methyl-amino-sulfonylrest, a = 0 oder 1 und b = 0, 1 oder 2 bedeuten, worin R₉ eine faserreaktive Gruppe ist und der Phenylring B durch Halogen, C₁₋₄-Alkyl und Sulfo substituiert sein kann, worin R₆ die unter Formel (5) angegebene Bedeutung hat, worin c = 0 oder 1 ist ;
Die 1 : 2-Chromkomplexfarbstoffe des Azo- und des Azomethinfarbstoffes der Formel (9) worin R₁₀ Wasserstoff, Sulfo oder Phenylazo und R₁₁ Wasserstoff oder Nitro ist, und der Phenylring B die unter Formel (6) angegebenen Substituenten enthalten kann ;
symmetrische 1 : 2-Chromkomplexfarbstoffe der Azobarbstoffe der Formeln (10) und (11) worin der Phenylring B die unter Formel (6) angegebenen Substituenten enthalten kann und R₁₂ und R₁₃ unabhängig voneinander Wasserstoff, Nitro, Sulfo, Halogen, C₁₋₄-Alkylsulfonyl, C₁₋₄₋Alkylaminosulfonyl und ―SO₂NH₂ bedeuten, und d = 0 oder 1 ist, worin R₁₄ Wasserstoff, C₁₋₄-Alkoxy-carbonylamino; Benzoylamino, C₁₋₄-Alkylsulfonylamino, Phenylsulfonylamino, Methylphenylsulfonylamino oder Halogen, R₁₅ Wasserstoff oder Halogen und R₁₆ C₁₋₄-Alkylsulfonyl, C₁₋₄-Alkylaminosulfonyl, Phenylazo, Sulfo oder -S0₂NH₂ ist, wobei die Hydroxygruppe im Benzring D in o-Stellung zur Azobrücke an den Benzring D gebunden ist, und der Benzring E einen in 5- und 6-Stellung ankondensierten Nitrobenzolring enthalten kann ;
die symmetrischen 1 : 2-Kobaltkomplexe der Azofarbstoffe der Formeln (12) und (13) worin R₁₇ die -OH oder NH₂ Gruppe, R₁₈ Wasserstoff oder C₁₋₄-Alkylaminosulfonyl und R₁₉ Nitro oder C₁₋₄-Alkoxy-C₁₋₄-alkylenaminosulfonyl ist, worin G -COOH oder ―SO₃H bedeutet ;
die unsymmetrischen 1 :2-Chromkomplexfarbstoffe der Azofarbstoffe der Formeln (14) bis (19) worin ein Substituent R₂₀ Wasserstoff und der andere Sulfo ist, worin R₁₁ die unter Formel (9) und R₁₅ die unter Formel (11) angegebene Bedeutung haben und die Phenylringe B unabhängig voneinander, die unter Formel (6) angegebenen Substituenten enthalten können, und der Phenylring L einen in 2- und 3-Stellung ankondensierten Benzolring oder anstelle der Sulfogruppe einen in 2- und 3-Stellung ankondensierten Sulfobenzolring enthalten kann, (Siehe Formeln Seite 45 f.) worin der Phenylring B in den Formeln (16), (17) und (19) die unter Formel (6) angegebenen Substituenten enthalten kann, R₁₁ die unter Formel (9) angegebene Bedeutung hat, R₂₁ Wasserstoff, Methoxycarbonylamino oder Acetylamino ist und R₁₆ die unter Formel (11) angegebene Bedeutung hat ;
1 : 2-Chromkomplexfarbstoffe der Azofarbstoffe der Formeln (10) + (11) ;
1 : 2-Chrom-Mischkomplexe der Azofarbstoffe der Formeln (10) und (11) ;
Anthrachinonfarbstoffe der Formeln (20) bis (22) worin T Wasserstoff oder C₁₋₄-Alkyl und e = 0 oder 1 ist,
und R₉ die unter Formel (6) angegebene Bedeutung hat, R₂₂ unabhängig voneinander Wasserstoff oder C₁-₄-Alkyl und R₂₃ Wasserstoff oder Sulfo bedeutet ; worin die Substituenten R₂₄ unabhängig voneinander Cyclohexyl und den Diphenylätherrest, der durch Sulfo und den Rest --CH₂NH-R₉ substituiert sein kann, bedeuten, wobei R₉ die unter Formel (6) angegebene Bedeutung hat, und worin Rg die unter Formel (6) und R₂₂ die unter Formel (20) angegebenen Bedeutungen haben und R₂₅ C₄.₈-Alkyl ist, verwendet.

4. Verfahren gemäss Anspruch 3 zum Trichromie-Färben, dadurch gekennzeichnet, dass man eine Mischung von mindestens drei anionischen Wollfarbstoffen aus gelb- bzw. orange-, rot- und blaufärbenden Farbstoffen verwendet.

5. Verfahren gemäss einem der Ansprüche 1 bis 4, dadurch gekennzeichnet, dass man anionische Wollfarbstoffe verwendet, die bei 1/1 Farbtiefe einen Ausziehgrad von mindestens 97% aufweisen.

6. Verfahren gemäss einem der Ansprüche 1 bis 5, dadurch gekennzeichnet, dass man ein Hilfsmittelgemisch bestehend aus 5 bis 70 Gewichtsteilen der Verbindung der Formel (1), 15 bis 60 Gewichtsteilen der Verbindung der Formel (2) und 5 bis 6° Gewichtsteilen der Verbindung der Formel (3) bezogen auf 100 Gewichtsteile des Hilfsmittelgemisches verwendet, und dass in den Formeln (1), (2) und (3) R, R' und R" unabhängig voneinander einen Alkyl- oder Alkylenrest mit 16 bis 22 Kohlenstoffatomen bedeuten.

7. Verfahren gemäss einem der Ansprüche 1 bis 6, dadurch gekennzeichnet, dass man eine Verbindung der Formel (2) verwendet, worin sich A und Q von den Quaternisierungsmitteln Chloracetamid, Aethylenchlorhydrin, Aethylenbromhydrin, Epichlorhydrin, Epibromhydrin oder vorzugsweise Dimethylsulfat ableiten.

8. Verfahren gemäss einem der Ansprüche 1 bis 7, dadurch gekennzeichnet, dass man ein Hilfsmittelgemisch verwendet, welches ausser den Verbindungen der Formeln (1), (2) und (3) noch ein Addukt von 60 bis 100 Mol Aethylenoxid an einen C₁₅₋₂₀-Alkenylalkohol enthält.

9. Verfahren gemäss einem der Ansprüche 1 bis 8, dadurch gekennzeichnet, dass man 0,5 bis 2 Gewichtsprozent, vorzugsweise 1 Gewichtsprozent, bezogen auf das Fasermaterial des definitionsgemässen Hilfsmittelgemisches verwendet, und dass man als Ammonium- oder Alkalisalz ein Ammonium-oder Alkalisulfat, insbesondere Natriumsulfat, verwendet.

10. Verfahren gemäss Anspruch 9, dadurch gekennzeichnet, dass man 0,1 bis 10 Gewichtsprozent Ammonium- oder Alkalisulfat bezogen auf das Fasermaterial verwendet.

11. Verlfahren gemäss einem der Ansprüche 1 bis 10, dadurch gekennzeichnet, dass man unab- ₕängig von der Farbtiefe bei einem pH-Wert von 4,6 bis 4,9 und einem Flottenverhältnis von 1 : 5 bis 1 40, vorzugsweise 1 8 bis 1 : 25, färbt.

12. Verfahren gemäss einem der Ansprüche 1 bis 11, dadurch gekennzeichnet, dass man Wolle als natürliches Polyamid-Fasermaterial verwendet.

13. Verfahren gemäss einem der Ansprüche 1 bis 12, dadurch gekennzeichnet, dass man Farbstoffe der Formeln (62) bis (65), verwendet.

14. Verfahren gemäss einem der Ansprüche 1 bis 12, dadurch gekennzeichnet, dass man Farbstoffmischungen der Farbstoffe der Formeln (24) + (39) verwendet, worin M⊕ ein Alkali-, Erdalkali- oder Ammoniumion ist.

15. Verfahren gemäss einem der Ansprüche 1 bis 12, dadurch gekennzeichnet, dass man Farbstoffmischungen der Farbstoffe der Formeln (25) + (42) verwendet.

16. Verfahren gemäss einem der Ansprüche 1 bis 12, dadurch gekennzeichnet, dass man Farbstoffmischungen der Farbstoffe der Formeln (26) + (27) verwendet.

17. Verfahren gemäss einem der Ansprüche 1 bis 12, dadurch gekennzeichnet, dass man Farbstoffmischungen der Farbstoffe der Formeln (31) + (38) verwendet, worin M⊕ein Alkali-, Erdalkali- oder Ammoniumion ist.

18. Verfahren gemäss einem der Ansprüche 1 bis 12, dadurch gekennzeichnet, dass man Farbstoffmischungen der Farbstoffe der Formeln (40) + (44) verwendet.

19. Verfahren gemäss einem der Ansprüche 1 bis 12, dadurch gekennzeichnet, dass man Farbstoffmischungen der Farbstoffe der Formeln (41) + (54) verwendet.

20. Verfahren gemäss einem der Ansprüche 1 bis 12, dadurch gekennzeichnet, dass man Farbstoffmischungen der Farbstoffe der Formeln (32) + (37) + (56) verwendet, worin M⊕ ein Alkali-, Erdalkali- oder Ammoniumion ist.

21. Verfahren gemäss einem der Ansprüche 1 bis 12, dadurch gekennzeichnet, dass man Farbstoffmischungen der Farbstoffe der Formeln (35) + (39) + (53) + (57) verwendet, worin M⊕ ein Alkali-, Erdalkali- oder Ammoniumion ist.

22. Verfahren gemäss einem der Ansprüche 1 bis 12, dadurch gekennzeichnet, dass man Farbstoffmischungen der Farbstoffe der Formeln (36) + (51) + (53) verwendet, worin M⁹ ein Alkali-, Erdalkali- oder Ammoniumion ist.

23. Verfahren gemäss einem der Ansprüche 1 bis 12, dadurch gekennzeichnet, dass man Farbstoffmischungen der Farbstoffe der Formeln (43) + (45) + (46) + (47) + (48) + (49) verwendet.

24. Verfahren gemäss einem der Ansprüche 1 bis 12, dadurch gekennzeichnet, dass man Farbstoffmischungen der Farbstoffe der Formeln (51) + (55)
(Siehe Formeln Seite 54 f.) verwendet.

25. Verfahren gemäss einem der Ansprüche 1 bis 24, dadurch gekennzeichnet, dass man aus wässriger Flotte nach dem Ausziehverfahren bei Temperaturen zwischen 98 und 103 °C färbt.

26. Färbereihilfsmittelgemisch dadurch gekennzeichnet, dass es aus Verbindungen der Formeln (1), (2) und (3) gemäss Anspruch 1 besteht.

27. Färbereihilfsmittelgemisch gemäss Anspruch 26, bestehend aus Verbindungen der Formeln (1), (2) und (3) in den in Anspruch 6 angegebenen Gewichtsteilen, und worin R, R' und R" in den Formeln (1), (2) und (3) die in Anspruch 6 angegebene Bedeutung haben.

28. Färbereihilfsmittelgemisch gemäss einem der Ansprüche 26 und 27, worin A und Q in Formel (2) die in Anspruch 7 angegebenen Bedeutungen haben.

· 29. Färbereihilfsmittelgemisch gemäss einem der Ansprüche 26 bis 28, welches ausser den Verbindungen der Formeln (1), (2) und (3) noch ein Addukt von 60 bis 100 Mol Aethylenoxid an einem C₁₅₋₂₀-Alkenylalkohol enthält.

## Claims

1. A process for the non-skittery and level dyeing of fibre material made of natural polyamides or wool/polyamide, wool/polyester, wool/cellulose or wool/polyacrylonitrile fibre blends with dyes or mixtures of dyes in the presence of a mixture of dyeing assistants, which process comprises using for the dyeing of these materials an aqueous liquor which contains at least one anionic wool dye which, under the defined dyeing conditions at 1 : 1 standard depth according to DIN 54000, exhausts to at least 95 % and a dyeing assistant mixture consisting of an anionic compound of the formula in which R is an alkyl or alkenyl radical having 12 to 22 carbon atoms, M is hydrogen, an alkali metal or ammonium, and m and n are integers, the sum of which is from 2 to 14, a quaternary compound of the formula in which R', independently of R, has the same meanings as R, A is an anion, Q is a substituted or unsubstituted alkyl radical, and p and q are integers, the sum of which is from 20 to 50, and of a non-ionic compound of the formula in which R", independently or R, has the same meanings as R and x and y are integers, the sum of which is from 80 to 140, and which liquor may, optionally, also contain an ammonium or alkali metal salt, and finishing the dyeing regardless of its depth at pH 4.5 - 5.5 and at a temperature of 95 to 105 °C.

2. A process according to claim 1, wherein the anionic wool dyes are triphenylmethane dyes containing at least two sulfonic acid groups ; monoazo and disazo dyes which are free of heavy metal and which contain one or more sulfonic acid groups and, optionally, one or more fibre-reactive groups ; heavy metal-containing monoazo, disazo, azomethine and formazan dyes ; and anthraquinone dyes.

3. A process according to claim 2, wherein the anionic wool dyes are dyes or mixtures of dyes of the formulae (4) to (8) in which each of R₁ and R₂ independently of the other is C₁-C₄ alkyl, each of R₃ and R₄ independently of the other is hydrogen or C₁₋₄ alkyl and R₅ is C₁₋₄ alkyl, C₁₋₄alkoxy or hydrogen, in which R₆ is a fibre-reactive group attached to an -NH-group, or is benzoylamino, phenoxy, chlorophenoxy, dichlorophenoxy or methylphenoxy, R₇ is hydrogen, benzoyl, phenyl, C₁₋₄alkyl, phenylsulfonyl, methylphenylsulfonyl or a fibre-reactive group which may be attached to aminobenzoyl, and each of the substituents R₈ independently is hydrogen or a phenylamino or N-phenyl-N-methylaminosul- fonyl radical, a is 0 or 1 and b is 0, 1 or 2, in which R₉ is a fibre-reactive group and the phenyl ring B may be substituted by halogen, C₁₋₄alkyl and sulfo, in which R₆ is as defined under formula (5), in which c is 0 or 1 ;
the 1 : 2 chromium complex dyes of the azo and azomethine dyes of the formula (9) in which R₁₀ is hydrogen, sulfo or phenylazo, R₁₁ is hydrogen or nitro, and the phenyl ring B may contain the substituents specified under formula (6) ;
the symmetrical 1 : 2 chromium complex dyes of azo dyes of the formulae (10) and (11) in which the phenyl ring B may contain the substituents specified under formula (6) and each of R₁₂ and R₁₃ independently of the other is hydrogen, nitro, sulfo, halogen, C₁₋₄alkylsulfonyl, C₁₋₄alkylaminosul- fonyl or -S0₂NH₂, and d is 0 or 1, in which R₁₄ is hydrogen, C₁₋₄-alkoxycarbonylamino, benzoylamino, C₁₋₄-alkylsulfonylamino, phenylsul- fonylamino, methylphenylsulfonylamino or halogen, R₁₅ is hydrogen or halogen, and R₁₆ is C₁₋ ₄alkylsulfonyl, C₁₋₄alkylaminosulfonyl, phenylazo, sulfo or ―SO₂NH₂, and the hydroxyl group in the benzo ring D is attached in o-position relative to the azo bridge to the benzo ring D, and the benzo ring E may contain a nitrobenzene ring which is fused in the 5- and 6-positions ;
the symmetrical 1 : 2 cobalt complexes of azo dyes of the formulae (12) and (13) in which R₁₇ is the -OH or NH₂ group, R,₈ is hydrogen or C₁₋₄alkylaminosulfonyl, and R₁₉ is nitro or C₁₋₄alkoxy-C₁₋₄alkyleneaminosulfonyl, in which G is -COOH or ―SO₃H ;
the asymmetrical 1 : 2 chromium complex dyes of the azo dyes of the formulae (14) to (19) in which one of the substituents R₂₀ is hydrogen and the other is sulfo, in which R₁₁ is as defined under formula (9) and R₁₅ is as defined under formula (11), and each of the phenyl rings B independently may contain the substituents specified under formula (6), and the phenyl ring L may contain a benzene ring which is fused in the 2- and 3-positions or, instead of the sulfo group, may contain a sulfobenzene ring which is fused in the 2- and 3-positions,
(See formula page 58) in which the phenyl ring B in the formulae (16), (17) and (19) may contain the substituents specified under formula (6), R₁₁ is as defined under formula (9), R₂₁ is hydrogen, methoxycarbonylamino or acetylamino, and R₁₆ is as defined under formula (11) ;
1 : 2 chromium complex dyes of the azo dyes of the formulae (10) + (11) ;
1 : 2 chromium mixed complexes of the azo dyes of the formulae (10) and (11);
anthraquinone dyes of the formulae (20) to (22) in which T is hydrogen or C₁-C₄alkyl and e is 0 or 1, and R₉ is as defined under formula (6), each of the substituents R₂₂ independently is hydrogen or C₁₋₄alkyl, and R₂₃ is hydrogen or sulfo ; in which each of the substituents R₂₄ independently is cyclohexyl or the diphenyl ether radical which may be substituted by sulfo or the radical -CH2NH-R9 in which Rg is as defined under formula (6) ; and in which Rg is as defined under formula (6), R₂₂ is as defined under formula (20, and R₂₅ is C₄₋₈alkyl.

4. A process according to claim 3 for trichromatic dyeing, which comprises the use of a mixture of at least three anionic wool dyes selected from yellow- or orange-, red- and blue-dyeing dyes.

5. A process according to any one of claims 1 to 4, which comprises the use of anionic wool dyes which, at 1 : 1 standard depth, exhaust to at least 97 %.

6. A process according to any one of claims 1 to 5, which comprises the use of a mixture of dyeing assistants which consists of 5 to 70 parts by weight of compounds of the formula (1), 15 to 60 parts by weight of the compound of the formula (2) and 5 to 60 parts by weight of the compound of the formula (3), based on 100 parts by weight of the mixture of dyeing assistants, and in the formulae (1), (2) and (3), each of R, R' and R" independently is an alkyl or alkenyl radical having 16 to 22 carbon atoms.

7. A process according to any one of claims 1 to 6, which comprises the use of a compound of the formula (2) in which A and Q are devided from the quaternising agents chloroacetamide, ethylenech- lorohydrin, ethylenebromohydrin, epichlorohydrin, epibromohydrin or, preferably, dimethyl sulfate.

8. A process according to anyone of claims 1 to 7, which comprises the use of a mixture of dyeing assistants which, in addition to compounds of the formulae (1), (2) and (3), also contains an adduct of 60 to 100 moles of ethylene oxide with a C₁₅₋₂₀alkenyl alcohol.

9. A process according to any one of claims 1 to 8, which comprises the use of 0.5 to 2 per cent by weight, preferably 1 per cent by weight, of dyeing assistant mixture of the type defined, based on the fibre material, and in which process the ammonium or alkali metal salt is an ammonium or alkali metal sulfate, in particular sodium sulfate.

10. A process according to claim 9, which comprises the use of 0.1 to 10 per cent by weight of ammonium or an alkali metal sulfate, based on the fibre material.

11. A process according to any one of claims 1 to 10, wherein the dyeing is carried out regardless of its depth at pH 4.6-4.9 and at a liquor to goods ratio of 1 : 5 to 1 : 40, preferably 1 : 8 to 1 : 25.

12. A process according to any one of claims 1 to 11, wherein the natural polyamide fibre material is wool.

13. A process according to any one of claims 1 to 12, which comprises the use of dyes of the formulae (62) to (65)

14. A process according to any one of claims 1 to 12, which comprises the use of mixtures of dyes of the formulae (24) + (39) in which M⊕ is an alkali metal ion, an alkaline earth metal ion or an ammonium ion.

15. A process according to any one of claims 1 to 12, which comprises the use of mixtures of dyes of the formulae (25) + (42)

16. A process according to any one of claims 1 to 12, which comprises the use of mixtures of dyes of the formulae (26) + (27)

17. A process according to any one of claims 1 to 12, which comprises the use of mixtures of dyes of the formulae (31) + (38) in which M⁸ is an alkali metal ion, an alkaline earth metal ion or an ammonium ion.

18. A process according to any one of claims 1 to 12, which comprises the use of mixtures of dyes of the formulae (40) + (44)

19. A process according to any one of claims 1 to 12, which comprises the use of mixtures of dyes of the formulae (41) + (54)

20. A process according to any of claims 1 to 12, which comprises the use of mixtures of dyes of the formulae (32) + (37) + (56) in which M⁶ is an alkali metal ion, an alkaline earth metal ion or an ammonium ion.

21. A process according to any one of claims 1 to 12, which comprises the use of mixtures of dyes of the formulae (35) + (39) + (53) + (57) in which M⊕ is an alkali metal ion, an alkaline earth metal ion or an ammonium ion.

22. A process according to any one of claims 1 to 12, which comprises the use of mixtures of dyes of the formulae (36) + (51) + (53) in which M⊕ is an alkali metal ion, an alkaline earth metal ion or an ammonium ion.

23. A process according to any one of claims 1 to 12, which comprises the use of mixtures of dyes of the formulae (43) + (45) + (46) + (47) + (48) + (49)

24. A process according to any one of claims 1 to 12, which comprises the use of mixtures of dyes of the formulae (51) + (55)
(See formulae page 67)

25. A process according to any one of claims 1 to 24, which comprises dyeing from an aqueous liquor by the exhaust method in the temperature range from 98° to 103 °C.

26. A mixture of dyeing assistants consisting of compounds of the formulae (1), (2) and (3) according to claim 1.

27. A mixture of dyeing assistants according to claim 26, consisting of compounds of the formulae (1), (2) and (3) in the amounts by weight indicated in claim 6, and in which R, R' and R" in the formulae (1), (2) and (3) are as defined in claim 6.

28. A mixture of dyeing assistants according to either of claims 26 or 27, in which A and Q in formula (2) are as defined in claim 7.

29. A mixture of dyeing assistants according to any one of claims 26 to 28, which, in addition to compounds of the formulae (1), (2) and (3), also contains an adduct of 60 to 100 moles of ethylene oxide with a C₁₅.₂₀ alkenyl alcohol.

## Revendications

1. Procédé de teinture, donnant une unisson sur fibres et surfaces, de matières fibreuses en polyamides naturels ou de mélanges de fibres de laine/polyamide, laine/polyester, laine/cellulose ou laine/polyacrylonitrile, avec des colorants ou des mélanges de colorants en présence d'un mélange de matières auxiliaires, caractérisé en ce qu'on utilise pour la teinture de ces matières un bain aqueux qui contient au moins un colorant anionique pour laine qui, dans les conditions de teinture définies pour l'intensité de nuance 1/1 selon DIN 54000, présente un degré d'épuisement d'au moins 95 %, et un mélange de matières auxiliaires, constitué d'un composé anionique de formule dans laquelle R est un radical alkyle ou alcényle ayant de 12 à 22 atomes de carbone, M est l'hydrogène, un métal alcalin ou l'ammonium, et m et n sont des nombres entiers, la somme de m et n étant de 2 à 14, d'un composé quaternaire de formule dans laquelle R', indépendamment de R, a la signification donnée pour R, A est un anion, Q est un radical alkyle éventuellement substitué, et p et q sont des nombres entiers, la somme de p et q étant de 20 à 50, et d'un composé non ionique de formule dans laquelle R", indépendamment de R, a la signification donnée pour R, et x et y sont des nombres entiers, la somme de x et y étant de 80 à 140, et que le bain contient éventuellement un sel d'ammonium ou de métal alcalin, et qu'on prépare le bain, indépendamment de l'intensité de.nuance, à un pH de 4,5 à 5,5 et à une température de 95 à 105 °C.

2. Procédé selon la revendication 1, caractérisé en ce qu'on utilise en tant que colorants anioniques pour laine des colorants triphénylméthanes ayant au moins deux groupes acide sulfonique, des colorants monoazoïques et disazoïques exempts de métaux lourds, ayant chacun un ou plusieurs groupes acide sulfonique et éventuellement un ou plusieurs groupes réactifs sur les fibres, des colorants monoazoïques, disazoïques, azométhines et formazans contenant des métaux lourds, et des colorants anthraquinones.

3. Procédé selon la revendication 2, caractérisé en ce qu'on utilise en tant que colorants anioniques pour laine des colorants ou des mélanges des colorants de formules (4) à (8) dans laquelle R₁ et R₂, indépendamment l'un de l'autre, sont chacun un radical alkyle en C₁₋₄, R₃ et R₄ sont chacun l'hydrogène ou un radical alkyle en C₁₋₄, et R₅ est un radical alkyle en C₁₋₄, alcoxy en C₁₋₄ ou l'hydrogène, dans laquelle Rₛ est un groupe réactif sur les fibres, fixé par l'intermédiaire du groupe -NH, un radical benzoylamino, phénoxy, chlorophénoxy, dichlorophénoxy ou méthylphénoxy, R₇ est l'hydrogène, un radical benzoyle, phényle, alkyle en C₁₋₄, phénylsulfonyle, méthylphénylsulfonyle ou un groupe réactif sur les fibres éventuellement fixé par l'intermédiaire du radical aminobenzoyle, et dans laquelle les substituants R₈, indépendamment l'un de l'autre, sont chacun l'hydrogène ou un radical phénylaminosul- fonyle ou N-phényl-N-méthylaminosuifonyle, a = 0 ou 1 et b = 0, 1 ou 2. dans laquelle R₉ est un groupe réactif sur les fibres, et le noyau phényle B peut être substitué par un halogène, un radical alkyle en C₁₋₄ et un groupe sulfo, dans laquelle R₆ a la formule donnée pour la formule (5), dans laquelle c = 0 ou 1 ;
les colorants complexes de chrome 1 2 du colorant azoïque et du colorant azométhine de formule (9) dans laquelle R₁₀ est l'hydrogène, le groupe sulfo ou phénylazo, et R₁₁ est l'hydrogène ou le groupe nitro, et le noyau phényle B peut contenir les substituants mentionnés pour la formule (6) ;
des colorants complexes de chrome 1 : 2 symétriques des colorants azoïques de formules (10) et (11) dans laquelle le noyau phényle B peut contenir les substituants mentionnés pour la formule (6), et R₁₂ et R₁₃, indépendamment l'un de l'autre, sont l'hydrogène, un groupe nitro, sulfo, un halogène, un radical (alkyle en C₁₋₄)-sulfonyle, (alkyle en C₁₋₄)-aminosulfonyle et -S0₂NH₂, et d = 0 ou 1, dans laquelle R₁₄ est l'hydrogène, un radical (alcoxy en C₁₋₄) carbonylamino, benzoylamino, (alkyle en C₁₋₄) sulfonylamino, phénylsulfonylamino, méthylphénylsulfonylamino ou un halogène, R₁₅ est l'hydrogène ou un halogène et R₁₆ est un radical (alkyle en C₁₋₄) sulfonyle, (alkyle en C₁₋₄)-aminosulfonyle, phénylazo, sulfo ou -S0₂NH₂, le groupe hydroxyle, dans le noyau benzénique D, étant fixé au noyau benzénique D en position ortho par rapport au pont azoïque, et le noyau benzénique E pouvant contenir un noyau nitrobenzène condensé sur les positions 5 et 6 ;
les complexes de cobalt 1 : 2 symétriques des colorants azoïques de formules (12) et (13) dans laquelle R₁₇ est le groupe -OH ou NH₂, R₁₈ est l'hydrogène ou un radical (alkyle en C₁₋₄) aminosulfonyle et R₁₉ est le groupe nitro ou un radical (alcoxy en C₁₋₄) (alkylène en C₁₋₄) aminosulfonyle, dans laquelle G est -COOH ou ―SO₃H ;
les colorants complexes de chrome 1 : 2 asymétriques des colorants azoïques de formules (14) à (1₉) dans laquelle un substituant R₂₀ est l'hydrogène et l'autre est le groupe sulfo, dans laquelle R₁₁ a la signification donnée pour la formule (9) et R₁₅ la signification donnée pour la formule (11), et les noyaux phényle B, indépendamment l'un de l'autre, qui peuvent contenir les substituants mentionnés pour la formule (6), et le noyau phényle L, pouvant chacun contenir un noyau benzène condensé sur les positions 2 et 3 ou, à la place du groupe sulfo, un groupe sulfobenzène condensé sur les positions 2 et 3,
(Voir formules page 71) dans lesquelles le noyau phényle B, dans les formules (16), (17) et (19) peut contenir les substituants mentionnés pour la formule (6), R₁₁ a la signification donnée pour la formule (9) R₂₁ est l'hydrogène, un radical méthoxycarbonylamino ou acétylamino, et R₁₆ a la signification donnée pour la formule (11) ;
les colorants complexes de chrome 1 : 2 des colorants azoïques de formules (10) + (11) ;
les complexes mixtes de chrome 1 : 2 des colorants azoïques de formules (10) et (11) ;
les colorants anthraquinones de formules (20) et (22) dans laquelle T est l'hydrogène ou un radical alkyle en C₁₋₄ et e = 0 ou 1, et R₉ a la signification donnée pour la formule (6), les radicaux R₂₂, indépendamment les uns des autres, sont chacun l'hydrogène ou un radical alkyle en C₁₋₄ et R₂₃ est l'hydrogène ou le groupe sulfo ; dans laquelle les substituants R24, indépendamment l'un de l'autre, sont chacun le radical cyclohexyle et le radical diphényléther, lequel peut être substitué par un groupe sulfo et le radical -CH_{Z}NH-R₉, Rg ayant la signification donnée pour la formule (6), et dans laquelle Rg a les significations données pour la formule (6) et R₂₂ les significations données pour la formule (20), et R₂₅ est un radical alkyle en C₄₋₈.

4. Procédé selon la revendication 3 pour la teinture en trichromie, caractérisé en ce qu'on utilise un mélange d'au moins trois colorants anioniques pour laine, parmi des colorants colorant en jaune ou orange, rouge et bleu.

5. Procédé selon l'une des revendications 1 à 4, caractérisé en ce qu'on utilise des colorants anioniques pour laine présentant, pour une intensité de nuance de 1/1, un degré d'épuisement d'au moins 97%.

6. Procédé selon l'une des revendications 1 à 5, caractérisé en ce qu'on utilise un mélange de matières auxiliaires comprenant 5 à 70 parties en poids du composé de formule (1), 15 à 60 parties en poids du composé de formule (2) et 5 à 60 parties en poids du composé de formule (3), sur la base de 100 parties en poids du mélange de matières auxiliaires, et que, dans les formules (1), (2) et (3), R, R' et R", indépendamment l'un de l'autre, sont chacun un radical alkyle ou alcényle ayant de 16 à 22 atomes de carbone.

7. Procédé selon l'une des revendications 1 à 6, caractérisé en ce qu'on utilise un composé de formule (2) dans laquelle A et Q dérivent des agents de quaternisation chloracétamide, éthylènechlorhy- drine, éthylènebromhydrine, épichlorhydrine, épibromhydrine, ou de préférence sulfate de diméthyle.

8. Procédé selon l'une des revendications 1 à 7, caractérisé en ce qu'on utilise un mélange de matières auxiliaires qui, outre les composés de formules (1), (2) et (3), contient encore un produit d'addition de 60 à 100 moles d'oxyde d'éthylène sur un alcool alcénylique en C₁₅₋₂₀.

9. Procédé selon l'une des revendications 1 à 8, caractérisé en ce qu'on utilise 0,5 à 2 % en poids, de préférence 1 % en poids, sur la base de la matière fibreuse, du mélange de matières auxiliaires selon la définition ci-dessus, et qu'on utilise en tant que sel d'ammonium ou de métal alcalin un sulfate d'ammonium ou de métal alcalin, en particulier le sulfate de sodium.

10. Procédé selon la revendication 9, caractérisé en ce qu'on utilise 0,1 à 10 % en poids de sulfate d'ammonium ou d'un métal alcalin, sur la base de la matière fibreuse.

11. Procédé selon l'une des revendications 1 à 10, caractérisé en ce que, indépendamment de l'intensité de nuance, on teint à un pH de 4,6 à 4,9 avec un rapport de bain de 1 : 5 à 1 : 40, de préférence 1 : 8 à 1 : 25.

12. Procédé selon l'une des revendications 1 à 11, caractérisé en ce qu'on utilise de la laine en tant que matière fibreuse de polyamide naturel.

13. Procédé selon l'une des revendications 1 à 12, caractérisé en ce qu'on utilise des colorants de formules (62) à (65)

14. Procédé selon l'une des revendications 1 à 12, caractérisé en ce qu'on utilise des mélanges de colorants des colorants de formules (24) + (39) dans lesquelles M⊕ est un ion alcalin, alcalinoterreux ou ammonium.

15. Procédé selon l'une des revendications 1 à 12, caractérisé en ce qu'on utilise des mélanges de colorants des colorants de formules (25) + (42)

16. Procédé selon l'une des revendications 1 à 12, caractérisé en ce qu'on utilise des mélanges de colorants des colorants de formule (26) + (27)

17. Procédé selon l'une des revendications 1 à 12, caractérisé en ce qu'on utilise des mélanges de colorants des colorants de formule (31) + (38) dans lesquelles M⁸ est un ion alcalin, alcalino-terreux ou ammonium.

18. Procédé selon l'une des revendications 1 à 12, caractérisé en ce qu'on utilise des mélanges de colorants des colorants de formules (40) + (44)

19. Procédé selon l'une des revendications 1 à 12, caractérisé en ce qu'on utilise des mélanges de colorants des colorants de formules (41) + (54)

20. Procédé selon l'une des revendications 1 à 12, caractérisé en ce qu'on utilise des mélanges de colorants des colorants de formules (32) + (37) + (56) dans lesquelles M⊕ est un ion alcalin, alcalino-terreux ou ammonium.

21. Procédé selon l'une des revendications 1 à 12, caractérisé en ce qu'on utilise des mélanges de colorants des colorants de formules (35) + (39) + (53) + (57) dans lesquelles M⊕ est un ion alcalin, alcalino-terreux ou ammonium.

22. Procédé selon l'une des revendications 1 à 12, caractérisé en ce qu'on utilise des mélanges de ants des colorants de formules (36) + (51) + (53) dans lesquelles M⁸ est un ion alcalin, alcalino-terreux ou ammonium.

23. Procédé selon l'une des revendications 1 à 12, caractérisé en ce qu'on utilise des mélanges de colorants des colorants de formules (43) + (45) + (46) + (47) + (48) + (49)

24. Procédé selon l'une des revendications 1 à 12, caractérisé en ce qu'on utilise des mélanges de colorants des colorants de formules (51) + (55)
(Voir formules page 80)

25. Procédé selon l'une des revendications 1 à 24, caractérisé en ce qu'on teint à partir d'un bain aqueux, par le procédé par épuisement, à des températures entre 98 et 103 °C.

26. Mélange de matières auxiliaires de teinture, caractérisé en ce qu'il est constitué de composés de formules (1), (2) et (3) selon la revendication 1.

27. Mélange de matières auxiliaires de teinture selon la revendication 26, constitué des composés de formules (1), (2) et (3), selon les proportions pondérales mentionnées dans la revendication 6, et dans lesquelles R, R' et R", dans les formules (1), (2) et (3), ont la signification donnée dans la revendication 6.

28. Mélange de matières auxiliaires de teinture selon l'une des revendications 26 et 27, où A et Q, dans la formule (2), ont les significations données dans la revendication 7.

29. Mélange de matières auxiliaires de teinture selon l'une des revendications 26 à 28, qui, outre les composés de formules (1), (2) et (3), contient encore un produit d'addition de 60 à 100 moles d'oxyde d'éthylène sur un alcool alcénylique en C₁₅₋₂₀.
